# EUROPÄISCHE PATENTSCHRIFT

(11) **EP 1 535 292 B1**
(45) Veröffentlichungstag und Bekanntmachung des Hinweises auf die Patenterteilung: **30.11.2005**
(21) Anmeldenummer: 04728163.9
(22) Anmeldetag: 19.04.2004
(51) Int. Cl.: H01H 1/02

(54) **KONTAKTSTÜCK AUS WOLFRAM MIT EINER KORROSIONSHEMMENDEN SCHICHT AUS ZINN**
CONTACT PIECE MADE OF TUNGSTEN PROVIDED WITH A CORROSION-RESISTANT LAYER MADE OF TIN
PLOT DE CONTACT EN TUNGSTENE POURVU D'UNE COUCHE ANTICORROSIVE EN ETAIN

(30) Priorität: 22.04.2003 DE 10318223
(43) Veröffentlichungstag der Anmeldung: 01.06.2005
(73) Patentinhaber: Louis Renner GmbH, 85221 Dachau (DE); FER Fahrzeugelektrik GmbH, 99817 Eisenach (DE)
(72) Erfinder: RENNER, Gerhard, 85221 Dachau (DE); SIEFKEN, Udo, 81543 München (DE); MÜLLER, Martin, 99842 Ruhla (DE)
(74) Vertreter: Vossius & Partner
(86) Internationale Anmeldenummer: PCT/EP2004/004153
(87) Internationale Veröffentlichungsnummer: WO 2004/095485

(56) Entgegenhaltungen:
- US-A- 3 519 543
- US-A- 3 852 879
- US-A- 4 088 803
- US-A- 4 486 631

## Beschreibung

Wolfram als Kontaktauflage in elektromechanischen Schaltgeräten ist aufgrund seiner außerordentlichen Abbrandfestigkeit von allen hochschmelzenden Metallen das Metall der Wahl, wenn es um schnelle Schaltfolgen verbunden mit erheblicher Funkenbildung geht. Mit der Einschränkung einer ausreichend hohen Kontaktkraft und einer Mindestschaltspannung können Wolframkontaktstücke in den verschiedensten Schaltgeräten, wie Kfz-Unterbrecher, Kfz-Hupen und Relais störungsfrei eingesetzt werden. Das Kontaktstück ist in der Regel als Niet mit einer Wolframscheibe als Kontaktauflage gelötet auf einem nietförmigen Träger aus Weicheisen oder Kupfer gefertigt (vgl. Fig.1).

Wolfram ist jedoch kein Edelmetall. Beim Schalten unter Luft ist mit oxidischen Deckschichten zu rechnen. Korrosionserscheinungen an Wolframkontaktstücken sind seit über 50 Jahren als Problem bekannt und beeinträchtigen unter ungünstigen Schaltbedingungen den universellen Anwendungsbereich von Wolfram als Kontaktwerkstoff. Bei trockener Luft, auch in heißer Umgebung (Wüstenklima) bleibt der Wolframkontakt über lange Zeit unbeeinträchtigt und voll funktionsfähig. Tritt aber Feuchtigkeit hinzu (tropisches Klima), erfolgt rasche Korrosion des ungeschützten Wolframs.

Umstände und Auswirkungen der Korrosionserscheinungen sind in folgenden Veröffentlichungen beschrieben:
- Keil, A.:: Eine spezifische Korrosionserscheinung an Wolfram- Kontakten. Werkstoffe und Korrosion 7 (1952) 263 - 265.
- Keil, A.:: Meyer, C.L.: Korrosionserscheinungen an Unterbrecherkontakten. Elektropost 7 (1954) 93-95.
- Vinaricky, E et al.:: Elektrische Kontakte, Werkstoffe und Anwendungen, Berlin 2002 S. 178.

Die Veröffentlichungen berichten über Kontaktstörungen durch freigesetzte organische Stoffe, besonders unter tropischen Bedingungen.

In neuerer Zeit sind Störungen an Fanfaren und Signalhömem im Kfz-Zulieferbereich durch Korrosion der Kontaktstücke intensiv untersucht worden. Ähnliches gilt für elektromechanische Relais, deren Vor- oder Hauptköntakte mit Wolfram bestückt sind.

Wolfram-Kontaktpaarungen neigen bei feuchtwarmem Klima verstärkt zum Versagen. Zu beobachten ist dies in statistisch auffälliger Weise bei Hupehkontakten, wenn beispielsweise vor dem Verkaufssart eines neuen Kfz-Typs eine bestimmte Anzahl an PKW auf Halde produziert wird, dort unter Umständen monatetang unter feuchtwarmen Bedingungen stehen, bevor sie über den Händler zur Auslieferung gelangen.

Fällt eine Hupe aus, zeigt sich nach dem Öffnen des reklamierten Stückes häufig eine dicke Oxidschicht aus Wolframoxid und Wolframaten an und zwischen den geschlossenen Wolfram-Kontaktstücken. Durch diese Zwischenschicht trennen sich die Kontakte, der Kontaktwiderstand wird hochohmig, die Hupe fällt aus. Zur Behebung dieses für den Kunden ärgerlichen und den Hersteller kostenintensiven Umstandes hat es nicht an Bemühungen gefehlt:

Ein dem Fachmann allgemein bekanntes Verfahren ist der Überzug des kompletten Kontaktnietes vor dem Einbau in das Schaltgerät mit einer dünnen Nickelschicht. Bedingt durch die Passivierung des Nickels bleibt der unbeschaltete Kontakt bei unbeschädigter Nickelschicht lange Zeit blank und frei von Korrosionsschichten. Die Ni-Schicht wird jedoch beim Hupenhersteller durch das notwendige Anhupen der neuen Hupe an der Schaltoberfläche teilweise zerstört Die Schutzwirkung der Ni-Schicht wird stark herabgesetzt. Im Feldversuch ist eine Positivwirkung einer Vernickelung nicht mehr klar zu beweisen.

US-A-2,547,947 beschreibt elektrische Kontaktanordnungen für Zünchsysteme von Innenverbrennüngsmotoren, bei denen der bewegliche Teil aus einem Stahl-oder Eisenarm besteht, auf den eine Wolframkontaktscheibe aufgelotet oder - geschweisst ist. Zur Verbinderung der Entstelung dunkel gefärbter Ablagerungen auf der Wolframoberfläche ist die Anordnung mit Nickel, Chrom, Kadmium oder Zink plattiert, wobei die Kontakfläche und ihre Kanten nach dem Plattirgen zum Entfernung von platiertem Metall von diesen Bereichen der Wolframoberfläche poliert wurden.

Ein weiterer Weg führt über die Aufkarburierung der Wolfram-Schaltoberfläche. Es bildet sich eine wolframcarbidhaltige, einige µm starke Hartschicht. Zweifelsohne zeigt eine solche Hartschicht eine verbesserte Korrosionsbeständigkeit.

Die japanische Patentveröffentlichung 20128/1974 offenbart den Einsatz von Grafitpulver als Karburierungsmittel.

Die deutsche Offenlegungsschrift 3232097 A1 offenbart die Verwendung von Propan als Karburierungsmittel im Schutzgasofen. Eine Beeinträchtigung der Lotseite der Wolfram-Kontaktauflage durch gleichzeitige unerwünschte Karburierung sowie eine Beeinträchtigung der Ofenheizleiter ist hierbei nicht auszuschließen.

Zudem wird bei beiden Verfahren durch Beschalten der Hupe die dünne Schutzschicht zerstört und das freie Wolfram ist wiederum ungeschützt der Umgebungsatmosphäre ausgesetzt.

Die Herstellung solcher Schichten ist aufwendig und mit zusätzlichen Arbeitsschritten verbunden und daher zu teuer. In der Praxis konnten sich Wolfram-Kontakte mit Hartschichten nicht durchsetzen.

Weitere Versuche, die Korrosionsbeständigkeit von Wolfram-Kontaktnieten zu verbessern, bestanden in der Versilberung des Kontakniets oder in der Verwendung eines hochsilberhaltigen (und damit edleren) Lotes anstelle des üblichen Kupferlotes.

Auch diese Verfahren kamen nur sporadisch zum Einsatz und brachten keine durchgreifende Verbesserung der Korrosionsbeständigkeit.

Die deutsche Offenlegerungsschrift 3626144 A1 offenbart der Kontakt, der eine Silberbasis, eine Zwischenschicht aus Zinn und eine außere Schicht aus Wolfram enthält.

Der Erfindung liegt somit die Aufgabe zugrunde, ein aus einer mit Cu- oder Ag-Hartlot auf einen metallischen Träger gelöteten Wolframauflage bestehendes Kontaktstück zu entwickeln, das unter korrosiven Bedingungen, besonders unter der Einwirkung eines feuchtwarmen Klimas keine Beeinträchtigung der Schalteigenschaften zeigt.

Diese Aufgabe wurde aufgrund des überraschenden Befundes gelöst, dass durch die Abdeckung der Lotschicht und des Trägers mit einer dünnen Zinnschicht die Korrosionsbeständigkeit der Wolframauflage erheblich verbessert werden kann.

Gegenstand der Erfindung ist somit ein Kontaktstück mit Wolframauflage (1), das an Lot (2) und Träger (3) mit einer dünnen Schicht (4) aus Zinn überzogen ist.

Bevorzugte Auführungsformen des Nietes sind Gegenstand der Ansprüche 2 bis und 3. Ein Verfahren zur Herstellung des Kontaktstückes ist in den Ansprüchen 4 bis 7 beschrieben.

Zinn ist in der Spannungsreihe nur wenig im Gegensatz zu den in US-A-2,547,547 vorgeschlagenen unedleren Metallen Ni, Cu, Cd und Zu als besonders geeignet erwiesen. Hervorzuheben ist bei einer galvanischen Abscheidung von Sn, dass es sich hierbei um ein sehr kostengünstiges Verfahren mit einem ästhetisch ansprechenden Ergebnis handelt.

Vorteilhaft an der erfinderischen Lösung ist, dass im schaltenden Kontakt der Abbrandwerkstoff Wolfram frei von jedweder Schutz-/Frerndschicht ist und somit diese weder durch Funkenbildung zerstört werden kann noch mit anderen störenden Einflüssen beim Schalten zu rechnen ist. Die Wirkung der Zinnschicht geschieht nicht über eine physische Abdeckung des zu schützenden Wolframs, sondern alleine auf elektrochemischem Wege.

Die Erfinder vermuten, dass durch Ausbildung eines Lokalelementes unter Einschluss eines Flüssigkeitsfilms auf der betroffenen Oberfläche das Zinn sich bevorzugt unter den vorliegenden Potentialverhältnissen zugunsten des edler wirkenden Wolframs auflöst.

Bilden edlere Elemente, wie Kupfer (als Cu-Lot) oder Ag (als elektrolytische Abdeckung) mit W ein Lokalelement, geht bevorzugt das Wolfram der W-Kontaktauflage als sogenannte Opferanode in Lösung. Unter dem Gesichtspunkt einer Lokalelementbildung ist Ag als Schutzschicht kontraproduktiv und Kupfer als angrenzende Lotschicht der Korrosion sogar förderlich. Das gleiche ist zu vermuten für das durch Potentialverschiebung sich kathodisch, d.h edler verhaltende Ni.

In der beiliegenden Zeichnung zeigen:
- Fig. 1:: ein Kontaktstück (schematisch) zur Verwendung als Hupen- und Relaiskontakt, bestehend aus einer Wolframkontaktauflage (1), gelötet mit Cu- oder Ag-Hartlot (2) auf einen metallischen Träger (3), erfindungsgemäß abgedeckt mit einer Zinnschicht (4).
- Fig.2:: eine Kontaktauflage aus W auf Nietsockel, galvanisch geschützt mit 0,5 - 1 µm Zinnschicht nach dem Korrosionstest.
- Fig. 3:: eine Kontaktauflage aus W eines Nietes, nach dem Stand der Technik als Referenz vor dem Korrosionstest.
- Fig. 4:: eine Kontaktauflage aus W eines Nietes nach dem Stand der Technik nach dem Korrosionstest.

Das folgende, nicht einschränkende Beispiel erläutert eine bevorzugte Ausführungsform der Erfindung:

### Beispiel:

Kontaktnieten mit einer Wolframauflage φ 4 mm x 0,8 mm stark, gelötet mit Cu-Lot auf vernickelten Eisenträgern werden mit einer 0,2 - 2µm starken galvanisch aufgebrachten Zinnschicht versehen. Anschließend wird das auf der Wolframoberfläche nur lose anhaftende Zinn mechanisch durch Gleitschleifen entfernt. Die so lieferfertigen Kontaktnieten werden im Korrosionstest einem Konstantklima ausgesetzt:
48h bei 96% rel. Luftfeuchte und 50°C. Dabei werden ca. 20 Stück der wie vorstehend mit einer Zinnschicht versehenen Nieten und freiliegender Wolframoberfläche auf einem Porzellanträger in einen Exsikkator eingebracht. Der Bodenraum des Exsikkators enthält eine gesättigte Kaliumsulfatlösung, über welcher sich 96% rel. Luftfeuchte einstellt. Auf einem separaten Porzellanträger werden Nieten, wie sie dem Stand der Technik entsprechen - ohne zusätzliche galvanische Unedelmetallschicht - als Referenz beigegeben. Der Exsikkator wird in einem Klimaschrank für 48h auf konstant 50°C temperiert.

Das Ergebnis nach 48h ist in den Figuren 2 und 4 dargestellt. Die galvanisch nachbehandelten Nieten zeigen im Vergleich zum nichtkorrodierten Standard (Fig.3) nur leichte Anlauffarben auf der Kontaktoberfläche. Bei der Referenz ohne galvanische Nachbehandlung hingegen ist die W-Oberfläche mit dicken grünlichbraunen Krusten, die vom Umfang ausgehen am Cu-Lot in die Wolframoberfläche teilweise bis zur Mitte hineinreichen, bedeckt. Bei diesen Krusten handelt es sich vermutlich um anorganische Salze des Kupfers und Wolframs. Befinden sich diese zwischen den geschlossenen Kontakten einer Hupe, so führt das zur Erhöhung des Kontaktwiderstandes und folglich zum Ausfall der Hupe.

## Patentansprüche

1. Kontaktstück, umfassend eine auf einen metallischen Träger (3), durch eine Lotschricht (2) gelötete Wolframauflage (1), **dadurch gekennzeichnet, dass** zumindest Teile der Lotschicht (2) und des Trägers (3) mit einer Schicht aus Zinn (4) überzogen sind.

2. Kontaktstück nach Anspruch 1, **dadurch gekennzeichnet, dass** die Schicht aus Zinn 0,1 - 20 µm stark ist. ist.

3. Kontaktstück nach Anspruch 2, **dadurch gekennzeichnet, dass** die Schicht aus Zinn 0,2-2 µm stark ist.

4. Verfahren zur Herstellung eines Kontaktstück nach einem der Ansprüche 1 bis 3, **dadurch gekennzeichnet, dass** auf das Kontaktstück eine Schicht aus Zinn (4) aufgebracht und anschließend gegebenenfalls auf der Wolframauflage (1) vorhandenes Zinn (4) entfernt wird.

5. Verfahren nach Anspruch 4, **dadurch gekennzeichnet, dass** das Aufbringen der Schicht galvanisch erfolgt.

6. Verfahren nach Anspruch 4 oder 5, **dadurch gekennzeichnet, dass** das Zinn selektiv auf das Lot und den metallischen Träger aufgebracht wird.

7. Verfahren nach einem der Ansprüche 4-6, **dadurch gekennzeichnet, dass** die Wiederfreilegung der Wolframauflage durch Gleitschleifen ausgeführt wird.

8. Verwendung des Kontaktstückes nach einem der Ansprüche 1 - 3 als Hupenkontakt oder Relaiskontakt.

## Claims

1. A contact piece comprising a tungsten overlay (1) soldered onto a metallic support (3) via a solder layer (2), **characterized in that** at least portions of the solder layer (2) and the support (3) are covered by a layer of tin (4).

2. The contact piece as claimed in claim 1, **characterized in that** the layer of tin is 0.1 to 20 µm thick.

3. The contact piece as claimed in claim 2, **characterized in that** the layer of tin is 0.2 to 2 µm thick.

4. A method for the preparation of a contact piece as claimed in any one of claims 1 to 3, **characterized in that** a layer of tin (4) is applied onto the contact piece and subsequently tin (4) which may be present on the tungsten overlay (1) is removed.

5. The method as claimed in claim 4, **characterized in that** the layer is applied via electroplating.

6. The method as claimed in claim 4 or 5, **characterized in that** the tin is applied selectively onto the solder and the metallic support.

7. The method as claimed in any one of claims 4 to 6, **characterized in that** the re-exposure of the tungsten overlay is carried out by sliding grinding.

8. Use of the contact piece as claimed in any one of claims 1 to 3 as a horn contact or a relay contact.

## Revendications

1. Plot de contact comprenant une couche de tungstène (1) brasée sur un support métallique (3) par une couche d'apport de brasage (2), **caractérisé en ce que** des parties au moins de la couche d'apport de brasage (2) et du support (3) sont revêtues d'une couche d'étain (4).

2. Plot de contact selon la revendication 1, **caractérisé en ce que** la couche d'étain présente une épaisseur de 0,1 à 20 µm.

3. Plot de contact selon la revendication 2, **caractérisé en ce que** la couche d'étain présente une épaisseur de 0,2 à 2 µm.

4. Procédé pour réaliser un plot de contact selon l'une des revendications 1 à 3, **caractérisé en ce que** l'on applique sur le plot de contact une couche d'étain (4) et ensuite on enlève le cas échéant l'étain (4) présent sur la couche de tungstène (1).

5. Procédé selon la revendication 4, **caractérisé en ce que** l'application de la couche s'effectue par voie galvanique.

6. Procédé selon l'une ou l'autre des revendications 4 ou 5, **caractérisé en ce que** l'on applique l'étain sélectivement sur l'apport de brasage et sur le support métallique.

7. Procédé selon l'une des revendications 4 à 6, **caractérisé en ce que** la remise à découvert de la couche de tungstène s'effectue par ponçage.

8. Utilisation du plot de contact selon l'une des revendications 1 à 3 à titre de contact de klaxon ou de contact de relais.
